# EUROPÄISCHE PATENTSCHRIFT

(11) **EP 1 546 428 B1**
(45) Veröffentlichungstag und Bekanntmachung des Hinweises auf die Patenterteilung: **29.08.2007**
(21) Anmeldenummer: 03798871.4
(22) Anmeldetag: 26.09.2003
(51) Int. Cl.: C22F 1/00

(54) **VERFAHREN UND VORRICHTUNG ZUR HERSTELLUNG VON METALLLEGIERUNGSKÖRPERN MIT LOKALISIERTEN KLEINEN KORNGRÖSSEN**
METHOD AND DEVICE FOR THE PRODUCTION OF METAL ALLOY BODIES HAVING LOCALIZED SMALL PARTICLE SIZE
PROCEDE ET DISPOSITIF POUR FABRIQUER DES CORPS D'ALLIAGE METALLIQUE A GRANULOMETRIE LOCALEMENT FAIBLE

(30) Priorität: 30.09.2002 DE 10245896
(43) Veröffentlichungstag der Anmeldung: 29.06.2005
(73) Patentinhaber: Brandenburgische Technische Universität Cottbus, 03044 Cottbus (DE)
(72) Erfinder: WAGNER, Lothar, 38678 Clausthal-Zellerfeld (DE); ZHANG, Jiulai, 03046 Cottbus (DE)
(74) Vertreter: Omsels, Hermann-Josef
(86) Internationale Anmeldenummer: PCT/DE2003/003312
(87) Internationale Veröffentlichungsnummer: WO 2004/031431

(56) Entgegenhaltungen:
- DE-A- 19 508 718
- GB-A- 2 129 724
- US-A- 3 997 369
- US-A- 5 328 530
- US-A- 5 868 026

## Beschreibung

Die Erfindung betrifft ein Verfahren zur Herstellung von Metalllegierungen, insbesondere Magnesiumlegierungen, mit geringen Korngrößen innerhalb eines nicht-extrudierten Metalllegierungskörpers sowie eine Vorrichtung zur Durchführung des Verfahrens.

Die Verwendung von Leichtmetallwerkstoffen, insbesondere im Automobil- und Flugzeugbau, dient vor allem der Gewichtsreduzierung der verwendeten Bauteile. Die Verwendung von vorgefertigten Körpern aus Leichtmetallwerkstoffen, wie z.B. Aluminium-, Metall- und Titanlegierungen, bereitet jedoch insbesondere bei der weiteren Verarbeitung wie z.B. beim Walzen, Schmieden oder Rollen, Fertigungsprobleme, da aufgrund der zumeist großen Korngrößen der Ausgangswerkstoffen Risse und Brüche zumeist entlang der Korngrenzen an den Ecken der Körper aus Leichtmetallwerkstoffen entstehen. Dies beeinflusst und reduziert die mechanischen und optischen Eigenschaften der Bauteile.

Im Stand der Technik wird daher zum einen versucht, die mechanischen Eigenschaften der entsprechenden Ausgangslegierungen zu verbessern. Die DE 199 37 184 A1 betrifft z.B. eine Metalllegierung für die Verwendung bei erhöhten Temperaturen, die sich besonders zur Verwendung beim Druckgießverfahren eignet. Nachteilig hierbei ist, dass bisher bekannte und häufig verwendete Leichtmetalllegierungen nicht verwendet werden können und für jede Anwendung und jedes Anwendungsverfahren eine spezielle Leichtmetalllegierung entwickelt werden müsste.

Weiterhin sind im Stand der Technik spezielle Bearbeitungs- und Fertigungsverfahren von häufig verwendeten Leichtmetalllegierungen bekannt. Die DE 199 17 175 A1 beschreibt ein Verfahren zum Herstellen eines Bauteils, sowie das erfindungsgemäße Bauteil. Das Bauteil wird in einer Druckgussform mittels eines keramischen Grünkörpers in der Druckgussform dadurch hergestellt, dass dieser Grünkörper mit einem Metall oder einer Metalllegierung befüllt wird, wobei der Grünkörper als keramischer Grundkörper mittels einer keramischen Pulvermischung durch ein Heiz- und Pressverfahren hergestellt wird. Nachteilig ist hierbei, dass dieses Verfahren nur im Druckgussverfahren anwendbar ist. Die DE 100 33 768 A1 beschreibt ein Verfahren zum Falzen von dünnwandigen Halbzeugen oder Bauteilen aus mindestens einem metallischen Werkstoffen, wobei der Werkstoff bei Raumtemperatur schwer oder spröde verformbar ist und im zum falzenden Bereich erhitzt wird. Nachteilig ist hierbei jedoch, dass die Sprödeigenschaften der bearbeitenden Metallwerkstoffe während der Falzung nicht verändert werden und daher die Bauteile weiterhin bruch- und rissanfällig in nachfolgenden Fertigungsabschnitten sind.

Ebenfalls ist bekannt, dass insbesondere bei der Weiterumformung von herkömmlichen Metallwerkstoffen, wie z.B. dem Walzen oder Schmieden, die Verteilung und die Größe von Korngrößen in einem herkömmlichen Metallwerkstoffkörper, insbesondere bei der Walzbearbeitung, einen entscheidenden Einfluss auf während der Fertigung entstehende Bruch- und Rissstellen der Bauteile hat. Die 25 21 330 C2 beschreibt ein Verfahren zur Induzierung einer gleichzeitig mit der Wärmeverformung verlaufenden dynamischen Rekristallisation in einer Metalllegierung mit einem nichtausreichenden feinkörnigen Gefüge, wobei zur Gefügebeeinflussung einer Metalllegierung der Metalllegierungsrohling zusätzliche Elemente, wie z.B. Kupfer oder Zink, enthält und diese als Mischkristalle vorliegen, wobei das feinkörnige Gefüge sich aufgrund einer vorgegebenen Verformtemperatur und einer vorgegebenen Dehnungsgeschwindigkeit im Rohling aufgrund einer fortschreitenden Rekristallisation ausbildet. Nachteilig ist hierbei, dass die Veränderung des Gefüges von der Rekristallisationsgeschwindigkeit innerhalb des Rohlings abhängt und daher im Rahmen eines Bearbeitungs- und Fertigungsverfahrens nur eingeschränkt einsetzbar ist.

Weiterhin beschreibt die DE 695 05 327 T2 ein Verfahren zur Herstellung eines lokalisierten Feinkornmikrogefüges auf ausgewählten Oberflächen aus Aluminiumlegierungen. Die Oberfläche eines Aluminiumbleches mit einer Grobkornmikrostruktur mit allgemein parallel zur Längsebene liegenden langen Korngrenzen wird durch eine Kugelfinnenbearbeitung innerhalb von vorhandenen Bohrungen lokal bearbeitet, indem die grobkörnige Mikrostruktur aufgebrochen und anschließend durch eine lokalisierte Wärmebehandlung eine Rekristallisation initiiert wird. Nachteilig ist hierbei, dass das Verfahren nur für Bohrung innerhalb einer Aluminiumlegierung eines Flugzeugbleches anwendbar ist. Weiterhin ist die Deformationstiefe dieses Verfahrens in die Oberfläche nur sehr gering, so dass hiermit lediglich die Oberflächenkorrosion der behandelten Flächen nicht jedoch eine Bruch- und Rissbildung beim Walzen verhindert wird.

Die DE 195 08 718 A1 beschreibt ein Verfahren zur Verbesserung der Eigenschaften einer Legierung mittels Extrusion oder alternativ durch Anwendung einer Kraft aus verschiedenen Richtungen. Beide alternativen Verfahrensarten sollen einen "Knetvorgang" der Rohlegierung gewährleisten. Dadurch wird die Feinkörnigkeit innerhalb des gesamten Metalllegierungskörper erhöht.

US 5 868 026 beschreibt eine Methode zum Pressen von Werkstücken.

Ausgehend von diesem Stand der Technik ist es die Aufgabe der vorliegenden Erfindung, das Gefüge von vorhandenen Metalllegierungen derart zu beeinflussen, dass die Bruch- und Rissneigung von nicht-extrudierten Metalllegierungskörpern in Bearbeitungs- und Fertigungsverfahren, insbesondere beim Walzen, reduziert wird und damit eine kostengünstige Herstellung von walzfähigen Metalllegierungskörpern bereitgestellt wird.

Gelöst wird diese Aufgabe durch die Merkmale des Anspruchs 1. Erfindungsgemäß ist danach vorgesehen, dass die Oberflächen eines nicht-extrudierten Metalllegierungskörpers mit einer Korngröße größer als 200µm durch eine zyklische, ortsabhängig alternierende Belastung der Oberfläche des nicht-extrudierten Metalllegierungskörpers alternierend lokal komprimiert und dekomprimiert, sowie permanent auf einen Prozesstemperaturbereich von bis 600°C erhitzt werden. Die zyklische, ortsabhängig alternierende Belastung der Oberfläche des Metalllegierungskörpers erfolgt durch temporären Druck mittels druckausübender Elemente auf einzelne definierte Flächensegmente der Oberfläche des Metalllegierungskörpers.

Im Rahmen der vorliegenden Erfindung wird Oberfläche als eine Oberflächenschicht des Metalllegierungskörpers verstanden, die durch die zyklische, ortsabhängige Belastung beeinflusst und verändert wird. Die Tiefe dieser Oberflächenschicht ist abhängig von der verwendeten Metalllegierung, der Temperatur und der Deformationsrate der Metalllegierung aufgrund der zyklischen, ortsabhängig alternierenden Belastung entlang der Außenseiten des Metalllegierungskörpers.

In einem Flächensegment der Oberfläche wird in einem ersten Presszyklus zuerst eine von zwei Teilflächen des Flächensegments mittels druckausübender Elemente belastet und in einem zweiten Presszyklus anschließend die zweite Teilfläche des Flächensegments mittels anderer druckausübender Elemente komprimiert, wobei im zweiten Presszyklus die erste Teilfläche nicht belastet wird. Die Form des jeweiligen Flächensegments ist dabei bevorzugt symmetrisch, insbesondere kreisförmig oder rechteckig, ausgestaltet. Innerhalb eines Flächensegments wird während des zweiten Presszyklusses die nicht belastete erste Teilfläche aufgrund volumetrischer Kräfte innerhalb des Metalllegierungskörpers und/oder mittels zugausübender Elemente dekomprimiert. Weiterhin ist die Verwendung von Feder-rückstellenden Elementen vorgesehen, die als ortsabhängige Gegenkraft zur ersten Teilfläche eine Steuerung der Deformationshöhe und -rate der dekomprimierenden ersten Teilfläche insbesondere zu Beginn des zweiten Presszyklusses erlauben. Gerade zu Beginn des zweiten Presszyklusses kann es aufgrund von wirkenden Reibungskräften zu einer ruckartigen Bewegung der dekomprimierenden ersten Teilfläche kommen, die die Materialeigenschaften der dekomprimierenden ersten Teilfläche negativ beeinflussen kann. Nach Abschluss des zweiten Presszyklusses hat der Metalllegierungskörper die Ausgangsvolumenform wie vor den zwei Presszyklen angenommen. Diese Presszyklenabfolge kann beliebig oft innerhalb eines Flächensegments mit einer weitere Anzahl von ganzzahligen Presszyklen durchgeführt werden. Nach Abschluss der zwei Presszyklen wird der Metalllegierungskörper unbelastet für einen Zeitraum auf eine Temperatur bis 600°C erwärmt, falls eine hohe Wärmeverlustrate innerhalb des Flächensegmentes gegeben ist. Weiterhin ist die Form der ersten Teilfläche bevorzugt als Ringfläche oder eine Halbkreisfläche innerhalb des Flächensegments und die zweite Teilfläche korrespondierend zur ersten Teilfläche innerhalb des Flächensegments ausgebildet. Ebenfalls werden auf der Oberfläche des Metalllegierungskörpers eine Vielzahl von Flächensegmenten definiert, wobei die Flächensegmente aneinander anschließen und die Oberfläche des Metalllegierungskörpers bezüglich mindestens einer Ausrichtung vollständig mit Flächensegmenten bedeckt ist. Während der Prozesszyklen ist innerhalb des gesamten Metalllegierungskörpers eine konstante Temperatur in einem Temperaturbereich von bis 600°C gegeben. Während des Verfahrens wird das Volumen des Metalllegierungskörpers nicht verändert. Das Verfahren ist nicht nur auf ein Flächensegment auf der Oberfläche eines Metalllegierungskörpers anwendbar, sondern kann entlang von verbundenen Flächensegmenten sukzessiv zyklisch und alternierend die beiden Teilflächen der jeweiligen einzelnen Flächensegmente komprimieren und dekomprimieren. Alternativ können entlang von verbundenen Flächensegmenten die beiden Teilflächen der einzelnen Flächensegmente entlang der Oberfläche des Metalllegierungskörpers sukzessiv zyklisch und gleichzeitig komprimiert und dekomprimiert werden. Dabei können gleichzeitig mehrere Oberflächen des Metalllegierungskörpers sukzessiv zyklisch oder gleichzeitig komprimiert und dekomprimiert werden.

Weiterhin ist es Aufgabe der vorliegenden Erfindung, eine Vorrichtung zur Durchführung des erfindungsgemäßen Verfahrens zur schaffen.

Gelöst wird diese Aufgabe durch die Merkmale des Anspruchs 13. Erfindungsgemäß ist danach vorgesehen, dass auf einem definierten Flächensegment auf der Oberfläche des Metalllegierungskörpers mit grober Korngröße ein druckausübendes Element eine von zwei Teilfläche des Flächensegments während eines ersten Presszyklusses belastet, und anschließend ein anderes, zum ersten passgenau korrespondierendes, druckausübender Element mit einer der Restfläche entsprechenden zweiten Teilfläche auf das Flächensegment aufgebracht und in einem anschließenden zweiten Pressenzyklus belastet wird und eine Heizquelle den Metalllegierungskörper permanent auf eine vorgegebene Prozesstemperatur in einem Bereich bis 600°C temperiert. Die Heizquelle ist jedoch nur notwendig, falls die Wärmeverlustraten während des Verfahrensablaufes zu hoch sind oder der Fertigungsprozess zu lange dauert und damit entsprechende Temperaturverluste des Metalllegierungskörpers einhergehen. Das Flächensegment wird durch den Innendurchmesser eines druckbeständigen Containers parallel zur Oberfläche des Metalllegierungskörpers definiert.

Dabei füllen die druckausübenden Elemente korrespondierend und passgenau den Innendurchmesser des Containers aus. Der Querschnitt des Metalllegierungskörpers entspricht dem Querschnitt des Containers, wobei die Abmessungen des Containers durch die Dimensionen des Metalllegierungskörpers und der Bearbeitungsanlage, z.B. der Walzstrasse, bestimmt sind. Der Druck im Innenraum des Containers wird durch Stempelelemente auf jeweils eine von zwei Teilflächen übertragen, wobei die Stempelelemente durch mit einer äußeren Presse verbundenen Kraftüberträger angesteuert werden. Weiterhin wird der Innenraum und das Flächensegment während des Verfahrens auf eine Prozesstemperatur gehalten, um eventuell auftretende Temperaturverluste auszugleichen. Ein Kraftüberträger steuert bei der erfindungsgemäßen Vorrichtung die Stempelelemente alternierend und zyklisch an und überträgt den Druck der Presse auf die jeweilige Teilflächen der Flächensegmente. Nach Belastung des ersten Stempelelements mittels der Presse und des Kraftüberträgers wird der Kraftüberträger, wie z.B. eine Stahlplatte, durch die Presse entlastet und anschließend wird der Druck ausschließlich auf das zweite Stempelelement über den durch die Presse wiederbelastenden Kraftüberträger übertragen. Der Kraftüberträger bzw. die Stahlplatte werden dabei auf die Prozesstemperatur geheizt. Ebenfalls ist die Stempelfläche des ersten Stempelelements insbesondere als Ringfläche oder als Halbkreisfläche innerhalb des Innendruchmessers des Containers ausgebildet. Die Stempelfläche des zweiten Stempelelements ist passgenau und korrespondierend zur ersten Stempelfläche des ersten Stempelelements innerhalb des Innendruchmessers des Containers ausgebildet. Die Höhe des ersten Stempelelements und die Höhe des Metalllegierungskörpers zusammengenommen besitzen eine größere Höhenerstreckung als der Container. Durch die Variation der jeweiligen Überhöhe des Stempelelements und des Metalllegierungsktirpers gegenüber dem Container, wird die Deformation in der Oberfläche des Metalllegierungskörpers festgelegt. Eine zu große Überhöhe relativ zum Container führt jedoch zu Instabilitäten während der Presszyklen und kann zu einem Bruch der Stempelelemente führen. Weiterhin werden die Stempelelemente während eines Presszyklusses so weit in den Metalllegierungskörper gepresst, dass die Oberkante der Stempelelemente mit der Oberkante des Containers übereinstimmen. Eine fortlaufende Anordnung von nebeneinander angeordneten Containern entlang der Oberfläche eines Metalllegierungskörpers definiert eine Vielzahl von Flächensegmenten entlang einer Ausrichtung der Oberfläche eines Metalllegierungskörpers. In den so definierten Flächensegmenten dient eine periodische Anordnung von ersten und zweiten Stempelelementen zur zyklischen, ortsabhängig alternierenden Pressung eines länglichen Metalllegierungskörpers und beeinflusst damit die Korngrößen von bestimmten Ausrichtungen entlang der Oberfläche des Metalllegierungskörpers. Dabei sind die jeweiligen ersten und zweiten Stempelelemente eines Flächensegments einzeln ansteuerbar. Weiterhin wird in jedem Flächensegment im ersten Presszyklus das ersten Stempelelement durch einen Kraftüberträger angesteuert und in einem zwei Pressungszyklus das zweite Stempelelement angesteuert und anschließend wird in einem hierzu nächstgelegenen Flächensegment ein neuer Presszyklus initiiert. Hierdurch wird durch die erfindungsgemäße Vorrichtung entlang einer Ausrichtung der Oberfläche die Korngröße der Metalllegierung verändert. Nach Abschluss aller Prozesszyklen wird der Metalllegierungskörper aus dem Container entfernt.

Erfindungsgemäß ist weiterhin vorgesehen, dass nur entlang ausgewählter Ausrichtung vertikal zur Längsachse des Metalllegierungskörpers die Korngrößen reduziert werden, wobei die Ausrichtungen der reduzierten Korngrößen entlang der Oberfläche des Metalllegierungskörpers bezüglich der Längsachse des Metalllegierungskörpers symmetrisch sind und insbesondere eine Sandwich-Struktur bezüglich der behandelten und unbehandelten Oberflächen des Metalllegierungskörpers bilden.

Das Verfahren der vorliegenden Anmeldung schließt die Bearbeitung extrudierter Metalllegierungen wie in der DE 195 08 718 A1 aus. Es dient der Bearbeitung von nicht-extrudierten Metalllegierungen mit einer Korngröße von mehr als 200 µm durch eine zyklische, ortsabhängig alternierende Belastung, welche zu einer lokalen Kompression und Dekompression auf einzelnen definierten Flächensegmenten führt. Durch diese Merkmale unterscheidet sich das Verfahren der Anmeldung wesentlich von dem Verfahren der DE 195 08 718 A1. Beim "Kneten" einer Rohlegierung durch die Anwendung einer Kraft aus verschiedenen Richtungen, ist eine zyklische, ortsabhängige Belastung der Metalllegierung, welche zu einer lokalen Kompression sowie Dekompression führt, ausgeschlossen. Dies insbesondere auf definierten Flachensegmenten, da bei dem Verfahren der DE 195 08 718 A1 die Kraft auf die Fläche der Metalllegierung übertragen wird, die sich gerade eher zufällig vor dem Kraftüberträger befindet. Das Verfahren der DE 195 08 718 A1 dient der Durchmischung der Komponenten der Rohlegierung, welches zur Eliminierung der Grenzflächen sowie der gleichmäßigen Verteilung von beispielsweise Siliziumpartikeln führt. Dahingegen ist das Verfahren der vorliegenden Anmeldung darauf ausgerichtet, auf einem definierten Flächensegment auf der Oberfläche des Metalllegierungskörpers geringere Korngrößen zu erreichen.

Durch das Verfahren der hier vorliegenden Anmeldung kann Feinkörnigkeit ausschließlich an den Oberflächen an definierten Segmenten des Metalllegierungskörpers erreicht werden. Da die Bearbeitung von Ober- und Unterseite einer Metalllegierung ausreicht, um die Materialeigenschaften der Legierung z.B. beim Walzen hinsichtlich Duktilität zu verbessern, bietet das erfindungsgemäße Verfahren Vorteile gegenüber dem Stand der Technik.

Weitere vorteilhafte Maßnahmen sind in den übrigen Unteransprüchen beschrieben; die Erfindung wird anhand von Ausführungsbeispielen und der nachfolgenden Figuren näher beschrieben; es zeigt:
- **Figur 1a**: schematische Queransicht der erfindungsgemäßen Vorrichtung mit einem bezüglich der Mittelachse symmetrischen ersten Stempelelement;
- **Figur 1b**: schematische Längsansicht der erfindungsgemäßen Vorrichtung entlang einer periodischen Anordnung der gesamten Oberfläche mit bezüglich der Mittelachse symmetrischen ersten Stempelelementen;
- **Figur 2a**: schematische Queransicht der erfindungsgemäßen Vorrichtung mit einem bezüglich der Mittelachse asymmetrischen ersten Stempelelement;
- **Figur 2b**: schematische Längsansicht der erfindungsgemäßen Vorrichtung entlang einer periodischen Anordnung der gesamten Oberfläche mit bezüglich der Mittelachse asymmetrischen ersten Stempelelementen;
- **Figur 3**: schematische Queransicht der erfindungsgemäßen Vorrichtung mit einem bezüglich der Mittelachse asymmetrischen ersten Stempelelement und einem rückstellenden Federelement während des zweiten Presszyklusses;
- **Figur 4**: Aufnahme der Mikrostruktur einer Metalllegierung (AZ31) vor und nach der lokalisierten Bearbeitung entsprechend dem erfindungsgemäßen Verfahren;
- **Figur 5**: Exemplarische Abmessungen der erfindungsgemäßen Vorrichtung;
- **Figur 6**: schematische Ansicht des erfindungsgemäßen Erzeugnisses.

Fig. 1a zeigt eine schematische Darstellung der Queransicht der erfindungsgemäßen Vorrichtung während dreier unterschiedlicher Prozessabschnitte. Während des ersten Prozesszyklussees (linke Darstellung) wird der Metalllegierungskörper 10 innerhalb eines Containers 11 durch ein erstes Stempelelement 12 komprimiert. Dabei ist dieser schematischen Darstellung nur der Querschnitt des Metalllegierungskörpers 10 sichtbar. Die nach oben ausgerichtete Oberfläche des Metalllegierungskörpers 10 entspricht dabei einem definierten Flächensegment. Das ersten Stempelelement 12 komprimiert nur einen bezüglich der Form des Flächensegments symmetrischen Teil. Nach vollständiger Pressung des ersten Stempelelements 12 in den Metalllegierungskörper 10 wird in einem zweiten Prozessabschnitt (mittlere Darstellung) das zweite Stempelelement 13 in den verbleibenden Zwischenraum des Flächensegments eingefügt und in den Metalllegierungskörper 10 hineingepresst. Nach Abschluss diese zweiten Presszyklusses (rechte Darstellung) ist aufgrund volumentrische Rückstellkräfte das im zweiten Prozesszyklus unbelastete erste Stempelelement 12 teilweise aus dem Container 11 herausgedrückt worden und der Metalllegierungskörper 10 hat seine Ausgangsvolumenform angenommen. Während des gesamten Prozessen wird der Metalllegierungskörper 10 durch eine Heizung (nicht dargestellt) auf eine vorgegebene Prozesstemperatur temperiert oder der Metalllegierungskörper 10 besitzt selbst die erforderliche Prozesstemperatur aufgrund einer Vorheizung (nicht dargestellt).

Die Fig. 1 b zeigt eine schematische Längsansicht der erfindungsgemäßen Vorrichtung in zwei unterschiedlichen Prozessstadien. Innerhalb eines durch das erste Stempelelement 12 definierten Flächensegments A entlang der Oberfläche des Metalllegierungskörpers 10 wird das erfindungsgemäßen Verfahren durchgeführt, in dem in einem ersten Prozesszyklus das erste Stempelelement 12 in den Metalllegierungskörper 10 gepresst und in einem zweiten Presszyklus das zweite Stempelelement 13 ebenfalls in den Metalllegierungskörper 10 gepresst wird und das erste Stempelelement 12 unbelastet zurückrelaxiert (linke Darstellung). Anschließend wird das erfindungsgemäße Verfahren auf das folgende Flächensegment B und auf die anschließenden Flächensegmente entlang der Oberfläche angewendet (rechte Darstellung).

In der Fig. 2a ist eine schematische Darstellung der Queransicht der erfindungsgemäßen Vorrichtung während dreier unterschiedlicher Prozessabschnitte zu sehen. Das Flächensegment der Oberfläche des Metalllegierungskörpers wird hierbei asymmetrisch bezüglich der Mittelachse des Containers 11 belastet. Während des ersten Prozesszyklussees (linke Darstellung) wird der Metalllegierungskörper 10 innerhalb eines Containers 11 durch ein erstes asymmetrisches Stempelelement 12 komprimiert. Dabei ist in dieser schematischen Darstellung nur der Querschnitt des Metalllegierungskörpers 10 sichtbar. Das ersten Stempelelement 12 komprimiert nur einen asymmetrischen Teil des Flächensegments. Nach vollständiger Pressung des ersten Stempelelements 12 in den Metalllegierungskörper 10 wird in einem zweiten Prozessabschnitt (mittlere Darstellung) das zweite Stempelelement 13 in den verbleibenden Zwischenraum des Flächensegments eingefügt und in den Metalllegierungskörper 10 hineingepresst. Nach Abschluss diese zweiten Presszyklusses (rechte Darstellung) ist aufgrund volumentrische Rückstellkräfte das im zweiten Prozesszyklus unbelastete erste Stempelelement 12 teilweise aus dem Container 11 herausgedrückt worden und der Metalllegierungskörper 10 hat seine Ausgangsvolumenform angenommen. Während des gesamten Prozessen wird der Metalllegierungskörper 10 durch eine Heizung (nicht dargestellt) auf eine vorgegebene Prozesstemperatur temperiert oder der Metalllegierungskörper 10 besitzt selbst die erforderliche Prozesstemperatur aufgrund einer Vorheizung (nicht dargestellt).

Die Fig. 2b zeigt eine schematische Längsansicht der erfindungsgemäßen Vorrichtung in zwei unterschiedlichen Prozessstadien für eine asymmetrische Variante der erfinderischen Anordnung in Fig. 1b. Innerhalb eines definierten Flächensegments A wird das erfindungsgemäßen Verfahren durchgeführt, in dem in einem ersten Prozesszyklus das erste Stempelelement 12 in den Metalllegierungskörper 10 asymmetrisch gepresst und in einem zweiten Presszyklus das zweite Stempelelement 13 ebenfalls in den Metalllegierungskörper 10 gepresst wird, wobei im zweiten Presszyklus das erste Stempelelement 12 unbelastet zurückrelaxiert (linke Darstellung). Anschließend wird das erfindungsgemäße Verfahren auf das folgende Flächensegment B und auf die anschließenden Flächensegmente entlang der Oberfläche angewendet (rechte Darstellung).

Fig. 3 zeigt eine schematische Queransicht der erfindungsgemäßen Vorrichtung mit einem bezüglich der Mittelachse asymmetrischen ersten Stempelelement. In einem ersten Prozesszyklus wird das erste Stempelelement 12 durch einen Kraftüberträger 14, wie z.B. eine Stahlplatte, in den Container 11 gepresst (linke Darstellung). Als korrespondierende Halterung wird der Boden des Containers 11 durch eine Stahlplatte 15 fixiert. Nach Ablauf des erste Presszyklusses wird der Kraftüberträger 14 durch einen asymmetrischen Kraftüberträger 14 ersetzt (mittlere Darstellung). In dem Kraftüberträger 14 befindet sich an der zum ersten Stempelelement 12 korrespondierenden Position ein rückstellendes Federelement 16, das während des zweiten Prozesszyklussees die Relaxation des ersten Stempelelements 12 bei gleichzeitiger Kompression des zweiten Stempelelements 13 in den Metalllegierungskörpers 10 durch die gewählte Federkonstante steuert (rechte Darstellung). Durch das Federelement 16 wird zu Beginn des zweiten Presszyklusses eine rückartige Bewegung der dekomprimierenden ersten Teilfläche vermieden. Diese ruckartige Bewegung wird vor allem durch die Haftreibung zwischen der Innenfläche des Containers 11 und des ersten Stempelelements 12 bestimmt.

Die Fig. 4 zeigt eine Aufnahme der Korngrößen innerhalb eines Metalllegierungskörpers vor und nach der Anwendung des erfindungsgemäßen Verfahrens. Als Ausgangskörper dient eine AZ31 Magnesiumlegierung mit einer durchschnittlichen Korngröße von 800µm (Fig. 4A). Nach Anwendung des erfindungsgemäßen Verfahrens bei einer Prozesstemperatur von 400°C und einer Nachheizperiode nach Abschluss der Presszyklen von 30min bei 400°C ist es in der Deformationsregion der Flächensegmente zu einer Verkleinerung der Korngrößen auf durchschnittliche 17 µm gekommen. Die Verkleinerung der Korngrößen ist - gemessen von der Außenseite des Magnesiumlegierungskörpers - bis in eine Deformationstiefe von 9mm messbar.

Fig. 5 zeigt zwei unterschiedliche Konfigurationen der erfindungsgemäßen Vorrichtung. In der Konfiguration Fig. 5A wird in einem kreisförmigen Container 11 mit einem Innendruchmesser von 30mm ein kreisförmiger Magnesiumlegierungskörper 10 eingeführt. Dieser Magnesiumlegierungskörper 10 wird durch ein erstes ringförmiges Stempelelement 12 belastet, wobei der Innendruchmesser des ersten Stempelelements 12 mit 15mm dem Aussendruchmesser des zweiten Stempelelements 13 entspricht. Die Stempelelemente 12,13 sind über eine Stahlplatte 14 als Kraftüberträger mit einer äußeren Presse (nicht dargestellt) verbunden. In der Konfiguration Fig. 5B sind beide Stempelelemente 12,13 halbkreisförmig ausgebildet, wobei der jeweilige Außendurchmesser der Stempelelemente 12,13 dem Innendruckmesser des Containers 10 entspricht. Weiterhin ist in dieser Konfiguration der Kraftüberträger 14 mit einem Feder-rückstellenden Element 16 versehen. Durch das Federrückstellende Element 16 wird zu Beginn des zweiten Presszyklusses eine rückartige Bewegung der dekomprimierenden ersten Teilfläche vermieden.

Nur in diesen beiden Beispielen sind alle Abmessungen des Magnesiumlegierungskörpers 10 geringer als die des Containers 11. Auch die absoluten Abmessungen der gezeigten Konfigurationen sind nur als Beispiele im Labormaßstab anzusehen.

In der Fig. 6 ist eine schematische Darstellung des erfindungsgemäßen Erzeugnisses abgebildet. Der Metalllegierungskörper 10 ist dadurch gekennzeichnet, dass auf zwei, zueinander symmetrischen Seitenflächen bezüglich der Längsachse des Metalllegierungskörper 10 eine Verringerung der Korngrößen durch das erfindungsgemäße Verfahren erreicht wird und durch diese Sandwich-Struktur bezüglich der erfindungsgemäß bearbeiteten und unbearbeiteten Oberflächen die Bruch- und Rissneigung vor allem an den Rändern des Metalllegierungskörpers 10 bei der Weiterumformung, insbesondere beim Walzen, des erfindungsgemäßen Erzeugnisses reduziert wird.

### Bezugszeichenliste

- 10: Metalllegierungskörper
- 11: Container
- 12: erstes Stempelelement
- 13: zweites Stempelelement
- 14: Kraftüberträger
- 15: Stahlplatte
- 16: Federelement

## Patentansprüche

1. Verfahren zur Herstellung von Metalllegierungen mit geringen Korngrößen innerhalb eines nicht-extrudierten Metalllegierungskörpers, **dadurch gekennzeichnet, dass** die Oberflächen des nicht-extrudierten Metalllegierungskörpers (10) mit einer Korngröße größer als 200µm durch eine zyklische, ortsabhängig alternierende Belastung der Oberfläche des nicht-extrudierten Metalllegierungskörpers (10) alternierend lokal Komprimiert und dekomprimiert werden.

2. Verfahren nach Anspruch 1, **dadurch gekennzeichnet, dass** die zyklische, ortsabhängig alternierende Belastung der Oberfläche des Metalllegierungskörpers (10) durch temporären Druck mittels druckausübender Elemente auf einzelne definierte Flächensegmente der Oberfläche des Metalllegierungskörpers (10) ausgeübt wird.

3. Verfahren nach den Ansprüchen 1 und 2, **dadurch gekennzeichnet, dass** in einem Flächensegment der Oberfläche in einem ersten Presszyklus zuerst eine von zwei Teilflächen des Flächensegments mittels druckausübender Elemente belastet und in einem zweiten Presszyklus anschließend die zweite Teilfläche des Flächensegments mittels anderer druckausübender Elemente belastet wird, wobei im zweiten Presszyklus die erste Teilfläche unbelastet bleibt.

4. Verfahren nach den Ansprüchen 1 bis 3, **dadurch gekennzeichnet, dass** innerhalb eines Flächensegments während des zweiten Presszyklusses die nicht belastete erste Teilfläche mittels volumetrischer Kräfte innerhalb des Metalllegierungskörpers (10) und/oder mittels zugausübender Elemente und/oder mittels Feder-rückstellender Elemente relaxiert.

5. Verfahren nach Ansprüchen 1 bis 4, **dadurch gekennzeichnet, dass** nach Abschluss des zweiten Presszyklusses der Metalllegierungskörper (10) wieder in die Ausgangsvolumenform wie vor den zwei Presszyklen zurückkehrt.

6. Verfahren nach Ansprüchen 3 bis 5, **dadurch gekennzeichnet, dass** nach Abschluss der zwei Presszyklen auf dem Flächensegment eine weitere Anzahl von ganzzahligen Presszyklen durchgeführt werden.

7. Verfahren nach Ansprüchen 3 bis 6, **dadurch gekennzeichnet, dass** die Form des jeweiligen Flächensegments symmetrisch, insbesondere kreisförmig oder rechteckig, ist.

8. Verfahren nach Ansprüchen 1 bis 7, **dadurch gekennzeichnet, dass** während der Presszyklen innerhalb des gesamten Metalllegierungskörpers (10) die Temperatur konstant in einem Bereich von bis zu 600°C gehalten wird.

9. Verfahren nach Ansprüchen 1 bis 8, **dadurch gekennzeichnet, dass** auf der Oberfläche des Metalllegierungskörpers (10) die Flächensegmente derart definiert werden, dass sie aneinander anschließen und die Oberfläche des Metalllegierungskörpers (10) bezüglich mindestens einer Ausrichtung senkrecht zur Längsachse des Metalllegierungskörpers (10) vollständig mit Flächensegmenten ausgefüllt sind.

10. Verfahren nach Anspruch 9, **dadurch gekennzeichnet, dass** die Komprimierung und Dekomprimierung sukzessiv an miteinander verbundenen Flächensegmenten zyklisch und alternierend entlang der Oberfläche des Metalllegierungskörpers (10) erfolgt.

11. Verfahren nach Anspruch 9, **dadurch gekennzeichnet, dass** die Komprimierung und Dekomprimierung sukzessiv an miteinander verbundenen Flächensegmenten zyklisch und gleichzeitig entlang der Oberfläche des Metalllegierungskörpers (10) erfolgt.

12. Verfahren nach Ansprüchen 10 oder 11, **dadurch gekennzeichnet, dass** die Komprimierung und Dekomprimierung sukzessiv an miteinander verbundenen Flächensegmenten zyklisch und gleichzeitig entlang bezüglich mehrerer Oberflächenausrichtungen des Metalllegierungskörpers (10) erfolgt.

13. Vorrichtung zur Durchführung des Verfahrens nach den Ansprüchen 1 bis 12, **dadurch gekennzeichnet, dass** auf einem definierten Flächensegment auf der Oberfläche des Metalllegierungskörpers (10) mit grober Korngröße
a) ein druckausübendes Element (12) eine von zwei Teilflächen des Flächensegments während eines ersten Presszyklusses belastet, und anschließend
b) ein anderes, zum ersten passgenau korrespondierendes, druckausübendes Element (13) auf die andere, zweite Teilfläche aufgebracht und in einem anschließenden zweiten Pressenzyklus diese zweite Teilfläche belastet.

14. Vorrichtung nach Anspruch 13, **dadurch gekennzeichnet, dass** ein druckbeständiger Container (11) parallel zur Oberfläche des Metalllegierungskörpers (10) zur vertikalen Führung der druckausübenden Elemente (12,13) dient, wobei ein Flächensegment durch den Innendurchmesser des Containers (11) definiert ist.

15. Vorrichtung nach den Ansprüchen 13 bis 14, **dadurch gekennzeichnet, dass** die druckausübenden Elemente (12,13) korrespondierend und passgenau den Innendurchmesser des Containers (11) ausfüllen.

16. Vorrichtung nach den Ansprüchen 14 bis 15, **dadurch gekennzeichnet, dass** der Querschnitt des Metalllegierungskörpers (10) dem Querschnitt des Containers (11) entspricht.

17. Vorrichtung nach den Ansprüchen 14 bis 16, **dadurch gekennzeichnet, dass** eine äußere Presse den Druck im Innenraum des Containers (11) durch Stempelelemente (12,13) auf jeweils eine von zwei Teilflächen erzeugt.

18. Vorrichtung nach den Anspruch 17, **dadurch gekennzeichnet, dass** ein mit der Presse verbundener Kraftüberträger (14) alternierend und zyklisch die Stempelelemente (12,13) ansteuert und den Druck der Presse auf die jeweilige Teilfläche der Stempelelemente (12,13) überträgt.

19. Vorrichtung nach Anspruch 18, **dadurch gekennzeichnet, dass** nach Belastung des ersten Stempelelements (12) mittels der Presse und des Kraftüberträgers (14), der Kraftüberträger (14) entlastet und anschließend ausschließlich über das zweite Stempelelement (13) der Druck der Presse über den wiederbelastenden Kraftüberträger (14) übertragen wird.

20. Vorrichtung nach den Ansprüchen 13 bis 19, **dadurch gekennzeichnet, dass** der Metalllegierungskörper (10), die Stempelelemente (12,13), der Kraftüberträger (14) und die Stahlplatte (15) auf eine konstante Prozesstemperatur in einem Bereich von bis 600°C aufgeheizt sind.

21. Vorrichtung nach den Ansprüchen 13 bis 20, **dadurch gekennzeichnet, dass** die Stempelfläche des ersten Stempelelements (12) insbesondere als äußere, mit dem Innendurchmesser des Containers (11) korrespondierende Fläche mit einer kreisförmigen Aussparung oder als halbseitig den Innendurchmesser des Containers (11) füllende Fläche ausgebildet und die zweite Teilfläche korrespondierend zur ersten Teilfläche innerhalb des Innendruchmessers des Containers (11) ausgebildet ist.

22. Vorrichtung nach den Ansprüchen 13 bis 21, **dadurch gekennzeichnet, dass** die Stempelfläche des zweiten Stempelelements (13) passgenau und korrespondierend zur ersten Stempelfläche des ersten Stempelelements (12) innerhalb des Innendruchmessers des Containers (11) ausgebildet ist.

23. Vorrichtung nach den Ansprüchen 13 bis 22, **dadurch gekennzeichnet, dass** die Höhe der Stempelelemente (12,13) und die Höhe des Metalllegierungskörpers (10) zusammengenommen größer als die Höhe des Containers (11) ist, wobei die Stempelelemente (12,13) jeweils während eines Presszyklusses so weit in den Metalllegierungskörper (10) gepresst werden, dass die Oberkante der jeweiligen Stempelelemente (12,13) mit der Oberkante des Containers (11) übereinstimmt.

24. Vorrichtung nach den Ansprüchen 17 bis 23, **dadurch gekennzeichnet, dass** die jeweiligen ersten (12) und zweiten Stempelelemente (13) eines Flächensegments einzeln ansteuerbar sind.

25. Vorrichtung nach den Ansprüchen 17 bis 24, **dadurch gekennzeichnet, dass** in mindestens einem Flächensegment im ersten Presszyklus das erste Stempelelement (12) durch einen Kraftüberträger (14) angesteuert und in einem zweiten Presszyklus das zweite Stempelelement (13) angesteuert wird und anschließend im hierzu nächstgelegenen Flächensegment ein neuer Presszyklus initiiert wird.

26. Vorrichtung nach den Ansprüchen 17 bis 24, **dadurch gekennzeichnet, dass** bezüglich einer Ausrichtung senkrecht zur Längsachse des Metalllegierungskörpers alle Flächensegmente im ersten Presszyklus das jeweils erste Stempelelement (12) durch einen Kraftüberträger (14) angesteuert und in einem zweiten Presszyklus das jeweils zweite Stempelelement (13) gleichzeitig angesteuert wird.

## Claims

1. A method for the production of metal alloys with low grain sizes within a non-extruded metal alloy body, **characterised in that** the surface of the non-extruded metal alloy body (10) with a grain size of greater than 200 µm is alternately locally compressed and decompressed by a cyclic, location-dependent alternate loading of the surface of the non-extruded metal alloy body (10).

2. The method according to claim 1, **characterised in that** the cyclic, location-dependent alternate loading of the surface of the metal alloy body (10) is effected with temporary pressure by means of pressure-exerting elements on individual defined area segments of the surface of the metal alloy body (10).

3. The method according to claims 1 and 2, **characterised in that**, in an area segment of the surface, in a first pressing cycle one of two part areas of the area segment is initially loaded by means of pressure-exerting elements and in a second pressing cycle the second part area of the area segment is then loaded with other pressure-exerting elements, wherein the first part area remains unloaded in the second pressing cycle.

4. The method according to claims 1 to 3, **characterised in that**, within an area segment, during the second pressing cycle the unloaded first part area is relaxed by means of volumetric forces within the metal alloy body (10) and/or by means of tension-exerting elements and/or by means of spring-returning elements.

5. The method according to claims 1 to 4, **characterised in that**, on completion of the second pressing cycle, the metal alloy body (10) is restored to its initial volume shape as existed before the two pressing cycles.

6. The method according to claims 3 to 5, **characterised in that**, on completion of the two pressing cycles, a further number of whole-number pressing cycles are carried out on the area segment.

7. The method according to claims 3 to 6, **characterised in that** the shape of the respective area segment is symmetrical, and circular or rectangular in particular.

8. The method according to claims 1 to 7, **characterised in that**, during the pressing cycles, the temperature within the entire metal alloy body (10) is kept constant in a range of up to 600°C.

9. The method according to claims 1 to 8, **characterised in that** on the surface of the metal alloy body (10) the area segments are defined in such a way that they adjoin one another and the surface of the metal alloy body (10) in terms of at least one direction at right angles to the longitudinal axis of the metal alloy body (10) is completely filled with area segments.

10. The method according to claim 9, **characterised in that** compression and decompression are effected successively on adjoining area segments cyclically and alternately along the surface of the metal alloy body (10).

11. The method according to claim 9, **characterised in that** compression and decompression are effected successively on adjoining area segments cyclically and simultaneously along the surface of the metal alloy body (10).

12. The method according to claims 10 or 11, **characterised in that** compression and decompression are effected successively on adjoining area segments cyclically and simultaneously along several surface directions of the metal alloy body (10).

13. A device for implementation of the method according to claims 1 to 12, **characterised in that**, on a defined area segment on the surface of the metal alloy body (10) with a coarse grain size,
a) a pressure-exerting element (12) loads one of two part areas of the area segment during a first pressing cycle and then
b) a different pressure-exerting element (13), precisely fitting and corresponding to the first one, is applied to the other, second part area and loads this second part area in a subsequent second pressing cycle.

14. The device according to claim 13, **characterised in that** a pressure-resistant container (11) parallel with the surface of the metal alloy body (10) is used for vertically guiding the pressure-exerting elements (12, 13), wherein an area segment is defined by the inner diameter of the container (11).

15. The device according to claims 13 to 14, **characterised in that** the pressure-exerting elements (12, 13) fill the inner diameter of the container (11) correspondingly and with a precise fit.

16. The device according to claims 14 to 15, **characterised in that** the cross section of the metal alloy body (10) corresponds to the cross section of the container (11).

17. The device according to claims 14 to 16, **characterised in that** an external press generates the pressure in the interior of the container (11) with plunger elements (12, 13) on one of two part areas in each case.

18. The device according to claim 17, **characterised in that** a power transmitter (14) joined to the press drives the plunger elements (12, 13) alternately and cyclically and transmits the pressure from the press to the respective part area of the plunger elements (12, 13).

19. The device according to claim 18, **characterised in that**, after the loading of the first plunger element (12) by means of the press and the power transmitter (14), the power transmitter (14) is relieved and the pressure from the press via the reloading power transmitter (14) is subsequently exclusively transmitted via the second plunger element (13).

20. The device according to claims 13 to 19, **characterised in that** the metal alloy body (10), the plunger elements (12, 13), the power transmitter (14) and the steel plate (15) are heated to a constant press temperature in a range of up to 600°C.

21. The device according to claims 13 to 20, **characterised in that** the plunger face of the first plunger element (12), particularly as an external face corresponding to the inner diameter of the container (11), is arranged with a circular recess or as a face filling the inner diameter of the container (11) on one half side and the second part area corresponding to the first part area is formed within the inner diameter of the container (11).

22. The device according to claims 13 to 21, **characterised in that** the plunger face of the second plunger element (13) is formed precisely fitting and corresponding to the first plunger face of the first plunger element (12) within the inner diameter of the container (11).

23. The device according to claims 13 to 22, **characterised in that** the height of the plunger elements (12, 13) and the height of the metal alloy body (10) are together greater than the height of the container (11), wherein the plunger elements (12, 13) are each pressed during a pressing cycle so far into the metal alloy body (10) that the top edge of the respective plunger elements (12, 13) is aligned with the top edge of the container (11).

24. The device according to claims 17 to 23, **characterised in that** the first (12) and second plunger elements (13) of an area segment are each individually drivable.

25. The device according to claims 17 to 24, **characterised in that**, in at least one area segment, in the first pressing cycle the first plunger element (12) is driven by a power transmitter (14) and in a second pressing cycle the second plunger element (13) is driven and subsequently a new pressing cycle is initiated in the immediately adjoining area segment.

26. The device according to claims 17 to 24, **characterised in that**, in terms of a direction at right angles to the longitudinal axis of the metal alloy body, in the first pressing cycle the first plunger element (12) is driven in each case by a power transmitter (14) and in a second pressing cycle the second plunger element (13) is driven in each case at the same time.

## Revendications

1. Procédé de fabrication d'alliages métalliques à granulométries faibles, à l'intérieur d'un corps non extrudé en alliage métallique, **caractérisé par le fait que** la surface dudit corps non extrudé (10) en alliage métallique, d'une granulométrie supérieure à 200 µm, est soumise en alternance à une compression et à une décompression localisées sous l'effet d'une contrainte cyclique, alternant en fonction de la localisation, imposée à ladite surface dudit corps non extrudé (10) en alliage métallique.

2. Procédé selon la revendication 1, **caractérisé par le fait que** la contrainte cyclique de la surface du corps (10) en alliage métallique, alternant en fonction de la localisation, est imposée par pression temporaire, au moyen d'éléments exerçant une pression, sur des segments superficiels individuels bien définis de ladite surface dudit corps (10) en alliage métallique.

3. Procédé selon les revendications 1 et 2, **caractérisé par le fait que**, dans un segment superficiel de la surface, lors d'un premier cycle de pressage, l'une de deux surfaces partielles dudit segment superficiel est tout d'abord contrainte au moyen d'éléments exerçant une pression ; et, lors d'un second cycle de pressage, la seconde surface partielle dudit segment superficiel est ensuite contrainte au moyen d'autres éléments exerçant une pression, la première surface partielle demeurant non contrainte durant le second cycle de pressage.

4. Procédé selon les revendications 1 à 3, **caractérisé par le fait que**, à l'intérieur d'un segment superficiel, au cours du second cycle de pressage, la première surface partielle non contrainte est soulagée au moyen de forces volumétriques à l'intérieur du corps (10) en alliage métallique et/ou au moyen d'éléments exerçant une traction et/ou au moyen d'éléments de rappel élastique.

5. Procédé selon les revendications 1 à 4, **caractérisé par le fait que**, à l'achèvement du second cycle de pressage, le corps (10) en alliage métallique retourne à la forme volumique initiale telle que précédant les deux cycles de pressage.

6. Procédé selon les revendications 3 à 5, **caractérisé par le fait que**, à l'achèvement des deux cycles de pressage, une série supplémentaire de cycles de pressage à nombres entiers est exécutée sur le segment superficiel.

7. Procédé selon les revendications 3 à 6, **caractérisé par le fait que** la forme du segment superficiel considéré est symétrique, notamment circulaire ou rectangulaire.

8. Procédé selon les revendications 1 à 7, **caractérisé par le fait que** la température est maintenue constante à l'intérieur de l'ensemble du corps (10) en alliage métallique, au cours des cycles de traitement, dans une plage atteignant jusqu'à 600°C.

9. Procédé selon les revendications 1 à 8, **caractérisé par le fait que**, sur la surface du corps (10) en alliage métallique, les segments superficiels sont définis de façon telle qu'ils se rattachent les uns aux autres et que ladite surface dudit corps (10) en alliage métallique soit intégralement comblée par des segments superficiels, vis-à-vis d'au moins une orientation perpendiculaire à l'axe longitudinal dudit corps (10) en alliage métallique.

10. Procédé selon la revendication 9, **caractérisé par le fait que** la compression et la décompression ont lieu en succession sur des segments superficiels reliés les uns aux autres, cycliquement et en alternance le long de la surface du corps (10) en alliage métallique.

11. Procédé selon la revendication 9, **caractérisé par le fait que** la compression et la décompression ont lieu en succession sur des segments superficiels reliés les uns aux autres, cycliquement et simultanément le long de la surface du corps (10) en alliage métallique.

12. Procédé selon les revendications 10 ou 11, **caractérisé par le fait que** la compression et la décompression ont lieu en succession sur des segments superficiels reliés les uns aux autres, cycliquement et simultanément vis-à-vis de plusieurs orientations de la surface du corps (10) en alliage métallique.

13. Dispositif pour la mise en oeuvre du procédé selon les revendications 1 à 12, **caractérisé par le fait que**, dans un segment superficiel bien défini situé sur la surface du corps (10) en alliage métallique à granulométrie grossière,
a) un élément (12) exerçant une pression impose, durant un premier cycle de pressage, une contrainte à l'une de deux surfaces partielles dudit segment superficiel et, dans l'enchaînement,
b) un autre élément (13) exerçant une pression, en complémentarité exacte avec le premier élément, est mis en place sur l'autre surface ou seconde surface partielle et impose une contrainte à cette seconde surface partielle au cours d'un second cycle consécutif de pressage.

14. Dispositif selon la revendication 13, **caractérisé par le fait qu'**un conteneur (11) résistant à la pression, parallèle à la surface du corps (10) en alliage métallique, sert au guidage vertical des éléments (12, 13) exerçant une pression, sachant qu'un segment superficiel est défini par le diamètre intérieur dudit conteneur (11).

15. Dispositif selon les revendications 13 à 14, **caractérisé par le fait que** les éléments (12, 13) exerçant une pression comblent, avec complémentarité exacte, le diamètre intérieur du conteneur (11).

16. Dispositif selon les revendications 14 à 15, **caractérisé par le fait que** la section transversale du corps (10) en alliage métallique correspond à la section transversale du conteneur (11).

17. Dispositif selon les revendications 14 à 16, **caractérisé par** ie fait qu'une presse extérieure fait agir la pression régnant dans l'espace interne du conteneur (11), par l'intermédiaire de blocs presseurs (12, 13), sur l'une respective de deux surfaces partielles.

18. Dispositif selon la revendication 17, **caractérisé par le fait qu'**un transmetteur de forces (14), relié à la presse, active alternativement et cycliquement les blocs presseurs (12, 13), et répercute la pression de la presse sur la surface partielle considérée desdits blocs presseurs (12, 13).

19. Dispositif selon la revendication 18, **caractérisé par le fait que** le transmetteur de forces (14) est soulagé à l'issue de la contrainte du premier bloc presseur (12) au moyen de la presse et dudit transmetteur de forces (14) ; et, au stade successif, la pression de ladite presse est répercutée exclusivement par l'intermédiaire du second bloc presseur (13), par le biais dudit transmetteur de forces (14) de nouveau contraint.

20. Dispositif selon les revendications 13 à 19, **caractérisé par le fait que** le corps (10) en alliage métallique, les blocs presseurs (12, 13), le transmetteur de forces (14) et la plaque d'acier (15) sont chauffés jusqu'à une température de traitement constante, dans une plage atteignant jusqu'à 600°C.

21. Dispositif selon les revendications 13 à 20, **caractérisé par le fait que** la surface du premier bloc presseur (12), matérialisant notamment une surface extérieure complémentaire du diamètre intérieur du conteneur (11), est munie d'un évidement circulaire ou est réalisée en tant que surface comblant pour moitié ledit diamètre intérieur dudit conteneur (11) ; et la seconde surface partielle est de réalisation complémentaire de la première surface partielle dans les limites dudit diamètre intérieur dudit conteneur (11).

22. Dispositif selon les revendications 13 à 21, **caractérisé par le fait que** la surface du second bloc presseur (13) est réalisée avec complémentarité exacte de la première surface du premier bloc presseur (12) dans les limites du diamètre intérieur du conteneur (11).

23. Dispositif selon les revendications 13 à 22, **caractérisé par le fait que** la hauteur des blocs presseurs (12, 13) et la hauteur du corps (10) en alliage métallique sont plus grandes, considérées ensemble, que la hauteur du conteneur (11), lesdits blocs presseurs (12, 13) étant respectivement enfoncés dans ledit corps (10) en alliage métallique, au cours d'un cycle de pressage, d'une distance telle que le bord supérieur des blocs presseurs considérés (12, 13) coïncide avec le bord supérieur dudit conteneur (11).

24. Dispositif selon les revendications 17 à 23, **caractérisé par le fait que** les premier (12) et second (13) blocs presseurs respectifs d'un segment superficiel peuvent être activés individuellement.

25. Dispositif selon les revendications 17 à 24, **caractérisé par le fait que**, dans au moins un segment superficiel, le premier bloc presseur (12) est activé par l'intermédiaire d'un transmetteur de forces (14), durant le premier cycle de pressage ; et le second bloc presseur (13) est activé durant un second cycle de pressage, un nouveau cycle de pressage étant amorcé, dans l'enchaînement, dans le segment superficiel occupant la position respective la plus proche.

26. Dispositif selon les revendications 17 à 24, **caractérisé par le fait que**, vis-à-vis d'une orientation perpendiculaire à l'axe longitudinal du corps en alliage métallique, pour tous les segments superficiels, le premier bloc presseur (12) est respectivement activé par un transmetteur de forces (14) durant le premier cycle de pressage ; et le second bloc presseur (13) est respectivement activé, de façon simultanée, durant un second cycle de pressage.
